# EUROPÄISCHE PATENTSCHRIFT

(11) **EP 3 310 498 B1**
(45) Veröffentlichungstag und Bekanntmachung des Hinweises auf die Patenterteilung: **08.05.2019**
(21) Anmeldenummer: 16747447.7
(22) Anmeldetag: 17.06.2016
(51) Int. Cl.: B05D 1/34, B44C 5/04, D21H 19/06, D21H 27/28, D21H 19/02, D21H 19/82, C23C 18/12

(54) **BESCHICHTUNG VON HOLZWERKSTOFFPLATTEN MIT AMINOPLASTHARZFILMEN, DIE MIT EINER ABRIEBFESTEN EASY CLEAN UND HYDROPHOBEN OBERFLÄCHE AUSGERÜSTET SIND**
COATING OF COMPOSITE WOOD PANELS WITH AMINOPLAST RESIN FILMS FITTED WITH AN ABRASION-RESISTANT, EASY-CLEAN AND HYDROPHOBIC SURFACE
REVÊTEMENT DE PANNEAUX DÉRIVÉS DU BOIS AVEC DES FILMS DE RÉSINE AMINIQUE POURVUS D'UNE SURFACE FACILE À NETTOYER, RÉSISTANTE À L'ABRASION ET HYDROPHOBE

(30) Priorität: 20.06.2015 DE 202015004389 U
(43) Veröffentlichungstag der Anmeldung: 25.04.2018
(73) Patentinhaber: HUECK Rheinische GmbH, 41747 Viersen (DE)
(72) Erfinder: ESPE, Rolf, 44795 Bochum (DE)
(74) Vertreter: Burger, Hannes
(86) Internationale Anmeldenummer: PCT/EP2016/064007
(87) Internationale Veröffentlichungsnummer: WO 2016/207072

(56) Entgegenhaltungen:
- EP-A1- 1 634 995
- WO-A1-00/44576
- DE-A1-102007 019 179

## Beschreibung

Die Erfindung betrifft die Ausrüstung von Aminoplastharzfilmen mit einer abriebfesten, einer easy clean und hydrophoben Oberfläche für die Beschichtung von Holzwerkstoffplatten, die zur Herstellung von Fußbodenplatten eingesetzt werden oder im Möbelbau Anwendung finden.

Unter Aminoplastharzfilmen versteht man Melamin-, Formaldehydkondensationsharze oder Mischharze aus Harnstoff und Melamin, die unter Druck und Temperatur endkondensiert bzw. räumlich vernetzt werden.

Melaminharzfilme werden bei der Beschichtung von HDF-Platten (High Density Fibreboards) eingesetzt, die anschließend zu Fußbodenpaneelen verarbeitet werden. Dabei benutzt man bedruckte Dekorpapiere aus Edelzellstoff mit Melaminharz imprägniert, die anschließend in der Trocknungszone eines Imprägnierkanals vorkondensiert werden. In der Regel verpresst man die Dekorpapiere zusammen mit imprägnierten Overlaypapieren von 20 bis 45 g/m2 in einer hydraulischen Heizpresse. Das Overlay dient zur Vergütung der Dekorfilme und anderen hochbeanspruchten Oberflächen. Es besteht aus hochwertigen Edelzellstoffpapieren, welches mit Melaminharz getränkt wird und zusätzlich definierte Mengen an mineralischen Füllstoffen, wie zum Beispiel Korund, enthält.

Fußbodenplatten müssen relativ abriebfest sein, daher verstärkt man deren Oberflächen mit diesen Füllstoffen. Hier hat sich als Hartstoff aufgrund seiner Härte Transparenz und Inertheit Al₂O₃ in Form von Elektrokorund, Sinterkorund, Einkristallkorund und/oder kalzinierte oder gesinterte Tonerdeprodukte bewährt.

Der Auftrag derartiger Hartstoffe wird nach Stand der Technik in unterschiedlicher Weise durchgeführt. So können dem Melamintränkharz für die Papieroberflächenbeschichtung direkt diese Hartstoffe beigemischt werden. In einem anderen Fall wurde dem Overlaypapier direkt bei der Papierherstellung eine bestimmte Menge Korund der Rohpapiermasse beigefügt, dadurch entfällt bei der Harzimprägnierung die Korundbeimischung.

In der EP 0732449 A1 wird ein Verfahren zur Herstellung von Dekorpapier zur Verwendung bei der Herstellung von abriebfesten Laminaten beschrieben. Hier werden dem Harz abriebfeste Mineralbestandteile wie Korund beigemischt.

Die DE 195 29 987 A1 beschreibt ein Verfahren zur Herstellung hochabriebfester Lackschichten auf festem Trägermaterial. Diese Lackschicht wird mittels Kunstharzlacken wie Acrylharz-, Polyesterharz- oder Polyurethanharzlack erzeugt, wobei ein verschleißhemmendes Mittel auf die Lackschichten vor der Aushärtung gestreut wird. In einer weiteren Druckschrift EP 1070688 A1 wird ein oberflächenbeschichteter Hartstoff mit einer bestimmten Härte beschrieben. Dieser Hartstoff wird als verschleißhemmendes Mittel in die Lackschichten gegeben.

Die Herstellung von synthetischem Korund erfolgt üblicherweise im Lichtbogenofen, wobei der Ausgangsstoff Tonerde oder Bauxit bei ca. 2000°C geschmolzen wird. Das Produkt fällt bei diesem Prozess in Blöcken an, die nach dem Abkühlen zerkleinert und anschließend zu einer Körnung aufbereitet werden.

Bei der Zerkleinerung des Korunds entsteht aufgrund seines Sprödbruchverhaltens eine stark zerklüftete Oberfläche mit vielen Stufenversetzungen, Mikrokanten und Rissen.

Diese Korundteilchen verursachen bei dem späteren Pressvorgang in der Heizpresse erhebliche Probleme auf den Oberflächen der eingesetzten Pressbleche.

Die Melaminharzfilme werden zusammen mit den Overlayfilmen in sogenannten hydraulischen Heizpressen mit entsprechenden Pressblechen, die strukturiert, mattiert oder auch glänzend sein können, unter Druck und Temperatur verpresst. Die Melaminharzfilme werden dabei endkondensiert und bilden irreversible, harte Oberflächen aus. Die Korundteilchen befinden sich nach der Verpressung an den Oberflächen der beschichteten Holzwerkstoffplatten.

Die eingesetzten Pressbleche bestehen in der Regel aus harten Chromstählen der Provenienz AISI 410, AISI 630 mit einer Härte von 38–42 HRC. Es können aber auch Messingbleche MS 64 mit einer Härte von 130 HB zur Anwendung kommen. Um die Trenneigenschaften der metallischen Oberflächen gegenüber den Melaminharzen zu verbessern und die Oberflächen gegen Kratzer zu schützen, werden die Blechoberflächen mit einem Chromüberzug versehen, welches elektrochemisch in einem Chromsäurebad mit Cr(VI) Verbindungen durchgeführt wird. Die Chromüberzüge sollten funktionelle Eigenschaften aufweisen, daher werden Hartchromschichten, die über 20 µm liegen, angestrebt.

Obwohl die verchromten Blechoberflächen Härten von 1000 bis max. 1200 HV aufweisen, entsteht trotzdem ein vorzeitiger Verschleiß der Blechoberfläche, wobei der Glanzgrad der Chromschicht verändert wird. Dieses geschieht aufgrund der großen Härteunterschiede, Korund besitzt eine Härte nach Vickers von 1800 bis 2000 HV. Während des Pressvorgangs entstehen Bewegungen, bedingt durch die Blechausdehnung nach dem Zufahren der Heizplatten. Die Pressbleche erfahren einen Temperatursprung da sie engen Kontakt mit der Heizplatte bekommen. Auf der anderen Seite führt die fortschreitende Kondensation der Melaminharze zu einer Schrumpfung der Oberfläche, dadurch entsteht unter dem hohen Druck eine starke Reibung, die den vorzeitigen Verschleiß der Blechoberflächen auslöst. Die Blechoberflächen müssen daher relativ schnell wieder aufgearbeitet und neu verchromt werden.

Der Erfindung liegt die Aufgabe zugrunde, Aminoplastharz imprägnierte Dekorpapiere und Overlays so auszurüsten, dass ein vorzeitiger Verschleiß der verchromten Pressblechoberflächen verhindert, die endkondensierten Aminoplastharzoberflächen abriebfest sind und eine zuzügliche easy clean und hydrophobe Oberfläche gebildet wird.

Diese Aufgabe wird nach dem Vorschlag der Erfindung dadurch gelöst, dass die Dekor- und/oder Overlaypapiere nach der erfolgten Imprägnierung mit einem Aminoplastharz eine zuzügliche Sol-Gel Beschichtung erhält, die mit nanostrukturiertem Wolfram- oder Molybdändisulfid angereichert ist, wobei die Nanostrukturen der Metalldisulfide in Form von fullerenartigen Nanopartikeln und Nanoröhren ausgebildet sind.

Die zuzügliche Anreicherung der fullerenartigen Nanopartikeln von z. B. Wolframdisulfid in der Sol-Gel Mischung, ergeben Oberflächen mit zuzüglich hoher Trenn- und Gleitwirkung nach der Aushärtung der Filme. Somit wird ein Abrieb an den Pressblechoberflächen verhindert und die tribologischen Eigenschaften der Kompositschichten verbessert. Die aus dem Sol-Gel-Verfahren entstehenden Oberflächenschichten aus zum Beispiel Al₂O₃, TiO₂ oder SiO₂ erzeugen die Härte der Oberflächen der späteren beschichteten Holzwerkstoffplatten, wobei zuzüglich eine easy clean und hydrophobe Oberfläche entsteht.

Das Sol-Gel-Verfahren ist ein naßchemisches Verfahren zur Herstellung keramischer sowie hybrider organisch-anorganischer Materialien. Es können dünne Schichten aber auch kleine Partikel und Fasern, Aerogele und Xerogele und auch monolithische Materialien über den Sol-Gel- Prozess hergestellt werden. Im Grunde beschreibt das Sol-Gel-Verfahren zwei typische Stufen, die jedes Produkt durchläuft. Zunächst wird ein Sol hergestellt, dieses besteht aus fein dispergierten kolloidalen Partikeln von etwa 1 nm bis zu 100 nm Größe in einer Flüssigkeit oder aus dispergierten Oligomeren, welche aus verzweigten Makromolekülen bestehen. Für die Erzeugung des Sols wird ein sogenannter Präkursor verwendet, das sind Metallalkoxide oder Metallsalze, die in Wasser oder in einer anderen Flüssigkeit gelöst sind. Werden zum Beispiel die aus einer alkoholischen Lösung hydrolsierbarer Alkoholate mehrwertiger Metall-Ionen (M = Ti, Si, oder Al) auf eine Oberfläche aufgetragen, so bildet sich in Gegenwart von H₂O bereits bei der Verdunstung des Lösungsmittels auch bei tiefen Temperaturen ein Metallhydroxid-Netzwerk aus. Dieses enthält dann zahlreiche MOH-Gruppen und ist daher hydrophil und antistatisch.

In Folge der Hydrolyse- und Kondensationsreaktionen kommt es zu einem Wachstum der Partikel und zu einer verstärkten Polymerisierung, bis sich schließlich ein festes Netzwerk innerhalb der flüssigen Phase gebildet hat, dieses bezeichnet man dann als Gel. Durch die Verdampfung des Lösungsmittels entsteht aus dem Gel ein Xerogel, welches durch weitere Temperaturzuführung in eine feste und kompakte Form übergeht. Es kommt durch die H₂O Abspaltung zu Metalloxid-Gruppierungen und die Oberflächen werden hart und kratzfest.

Die Abscheidung oder der Auftrag dünner Schichten auf den imprägnierten Dekor- oder Overlaypapieren, in der weiteren Beschreibung auch als Substrat bezeichnet, kann mit Hilfe mehrerer Beschichtungsverfahren durchgeführt werden. So ist die Tauchbeschichtung (dip-coating), Schleuderbeschichtung (spin-coating) anwendbar, als geeignet hat sich aber für den einseitigen Oberflächenauftrag die Beschichtung mittels Rakel oder der Antrag mit einer Verreibewalze erwiesen. Üblicherweise wird das Substrat mit dem flüssigen Sol beschichtet. Nach dem Auftrag kommt es dann zu einer Verdunstung des Lösungsmittels, dabei wird die Konzentration der Partikeln stark erhöht, dieses führt nun durch die Bindung der Partikeln untereinander zu der Entstehung eines Gels und somit zu einer festen aber noch porösen Schicht. Diese Schicht, auch Xerogel genannt, enthält noch leichte Anteile des Lösungsmittels. Erst durch Temperung, die in der anschließenden Trockenzone des Imprägnierkanals stattfindet, bildet sich bereits die feste Phase des Metalloxid aus dem Sol-Gel Prozess und im weiteren Verlauf der Endkondensation der Imprägnierharze in der Heizpresse unter Druck und Temperatur, wird die gesamte harte Schicht der Metalloxide ausgebildet.

Je nach gewünschter Oberflächenhärte ist die Auswahl der Metalloxide zu treffen. Als geeignete Metallverbindungen haben sich die Metalle Aluminium, Zirkonium, Titan und Silizium erwiesen. Mit Hilfe ihrer oxidischen Verbindungen lassen sich sehr gute Sol-Gel-Schichten erzielen. Im weiteren Verlauf werden zwei Sol-Gel-Schichten beschrieben, die des Al₂O₃ und SiO₂.

Ausgangsmaterial für die Präparation von Al₂O₃ kann zum Beispiel ein Yoldas-Sol sein. Der erste Schritt des Verfahrens ist die Hydrolyse von Aluminiumalkoxid, man nimmt z. B. Aluminium-tri-sec-butoxid Al(OCH(CH₃)C₂H₅)₃ und hydrolisiert in einem großen Überschuß von Wasser bei ca. 85°C. Dies ergibt eine Aluminiumhydroxidaufschlämmung, die nachfolgend durch die Zugabe einer kleinen Menge von Salpetersäure HNO₃ zu einem klaren Sol bzw. in eine kolloide Lösung überführt wird.

Will man nach dem Yoldas Prozeß mit einem geringeren stöchiometrischen Wassergehalt arbeiten, so mischt man z. B. Aluminium-tri-sec-butoxid mit absolutem Äthanol und Essigsäure in einem Verhältnis von Al-tri-sec-butoxid:C₂H₅OH:H₂O (DI) = 1:16:0,6 und erwärmt auf ca. 65°C unter ständigem Rühren von ca. 50 Minuten. Die ursprünglich trübe Mischung wird nach einsetzender Hydrolyse langsam klar. Die klare Sol-Mischung wird auf Raumtemperatur abgekühlt. Im zweiten Schritt wird ein Gel durch Zusatz von Methanol CH₃ und H₂O erzeugt, wobei die Gewichtsverhältnisse in etwa Sol:CH₃:H₂O = 1 g:0,2 g:0,003 g betragen können, dazu wird noch eine geringe Menge Essigsäure zugeführt.

Eine weiteres Sol könnte aus einem Böhmitpulver präpariert werden welches kommerziell zur Verfügung steht.

Bei der Präparation von SiO₂ Gelen können Kieselsäureester zur Anwendung kommen, zum Beispiel wird als Präkursor ein Tetraethylorthosilikat TEOS eingesetzt. Die Bezeichnung solcher hybriden organisch-anorganischen Schichten aus organisch modifiziertem Siliziumoxid werden auch häufig als Ormosile bezeichnet. Für die Präparation von Ormosilschichten können verschiedene Materialien Anwendung finden, insbesondere geht man von verschiedenen Silanen aus. Das spätere mechanische Verhalten der Sol-Gel-Schichten ist abhängig von der chemischen Struktur und deren Konzentration im Sol. Beispielsweise kann man ein Silan der Formel (OC₂H₅)₃Si-(CH₂)₃-CH(O)CH₂ 3-Glycidoxypropyltrimethoxysilan auch unter den Brand names Dynasylan® oder GLYMO bekannt, einsetzen. Will man die Härte der Schichten erhöhen, so können zuzüglich Nanopartkel aus SiO₂ oder Al₂O₃ eingebracht werden. Auf der Oberfläche der kolloidalen, amorphen SiO₂-Partikel befindlichen OH-Gruppen können dabei mit dem verwendeten Silan reagieren und so die Partkel in die Schichtmatrix einbinden. Es können auch Schichten aus organisch modifiziertem SiO₂ mit einer hydrophilen oder hydrophoben oder schmutzabweisenden Wirkung präpariert werden.

Nach der Herstellung des Sols, welches für die Beschichtung vorgesehen ist, erfogt anschliessend die Präparation für die anorganischen fullerenartigen Wolframdisulfidpartikeln, beide Präparationen werden zusammengeführt.

Anorganische fullerenartige Nanopartikeln und Nanoröhren haben Teilchendurchmesser von 10 bis 25 nm. Nanoröhren haben Durchmesser von 10 bis 25 nm und Längen von 200 bis 300 nm. Die ersten anorganische fullerenartigen Partikel aus Wolfram- oder Molybdändisulfid wurden in dünnen Schichten beobachtet, die durch Sulfidierung von WO₃- bzw. MoO₃-Schichten unter reduzierender Atmosphäre entstanden waren. Anorganische Fullerene wurden im Jahr 1990 in Israel erstmalig hergestellt, die verwendeten Materialien waren Wolframdisulfid (WS₂) und Molybdändisulfid (MoS₂). Im weiteren Verlauf wurden zahlreiche andere anorganische fullerenartigen Materialien hergestellt, wie zum Beispiel TiS₂, Selenide, Bromide und Chloride wie NiBr₂, NiCl₂, auch verschiedene Oxide wie z. B. V₂O₅ sowie Bornitrid. Für die erfindungsgemäße Anwendung wurde Wolframdisulfid und auch Molybdändisulfid ausgewählt. Wolframdisulfid in Form von fullerenartigen Nanopartikeln und Nanoröhren sind wegen ihrer physikalischen Eigenschaften und kristallographischen Morphologie für verschiedene Verwendungszwecke ausgezeichnet geeignet. In der Sol- Gel Präparation hat sich fullerenartiges Wolframdisulfid hervorragend erwiesen und so den Abrieb auf den beschichteten Holzwerkstoffplatten beim späteren Einsatz vermieden. Ebenfalls wurde der Abrieb auf den Pressblechen während des Pressvorgangs verhindert. Die Schmierwirkung von Wolframdisulfid und Molybdändisulfid in einem tribologischen Kontakt beruht hauptsächlich auf der Ausbildung eines dünnen Films aus WS₂ bzw. MoS₂, der sich in der Kontaktzone auf den Oberflächen der reibenden Körper formt. Dieser sogenannte Tribofilm ermöglicht ein reibungsarmes gleiten der Oberflächen gegeneinander und verringert so den Verschleiß der reibenden Körper. Daher gestaltet sich dieser Effekt recht positv, gegenüber den Reibungskräften die auf den verchromten Pressblechoberflächen wirken, aus.

Handelsüblich werden die meisten anorganischen fullerenartigen Wolframdisulfidpartikel als trocknes Pulver geliefert. Die Partikel sind jedoch aufgrund des Produktionsprozesses teilweise zusammengewachsen (aggregiert) und agglomeriert und bilden so Sekundärpartikel, die einige Mikrometer Durchmesser haben. Gibt man das so ausgebildete Pulver direkt in Wasser und Ethanol oder in ein wässeriges Sol, so fällt das Wolframdisulfid aufgrund der hohen Masse direkt aus. Daher müssen die Wolframdisulfid-Partikel vor der Präparation im Sol-Gel Prozess deagglomeriert werden und als Einzelpartikel im Sol stabilisiert werden. Die Verwendung von Dispergatoren haben sich als vorteilhaft erwiesen. So wird das WS₂-Pulver mit Cetyltrimethylammoniumbromid von der Fa. Sigma-Aldrich oder mit Pretoctol (Fa. BASF) mittels der Ultraschalltechnologie dispergiert.

Der Anteil von fullerenartigem Wolframdisulfid WS₂ im Sol, richtet sich nach der gewünschten Oberflächenausführung der beschichteten Holzwerkstoffplatten und den Entformungseigenschaften der verwendeten Pressbleche und kann von 1 bis 50%, bezogen auf Festkörperanteil, betragen.

Die so gefertigen Sol-Gel-Präparationen mit den dispergierten WS2-Partikeln werden anschliessend auf die Oberflächen der eingesetzten, harzimprägnierten Dekor- oder Overlaypaieren, wie zuvor beschrieben, aufgetragen.

Die Sol-Gel-Beschichtung kann in den bekannten und nach dem Stand der Technik ausgerüsteten Imprägnier-Trockenanlagen für Duroplastharzimprägnierungen erfolgen. Hierbei wird zum Beispiel das Overlaypapier zunächst mit dem entsprechenden flüssigen, wässerigen Aminoplastharz imprägniert und in der beheizten Trockenzone auf einen bestimmten Feuchtigkeitsgehalt getrocknet wobei gleichzeitig eine Vorkondensation stattfindet. In einer zweiten Auftragszone wird dann das präparierte Sol mit den fullerenartigen WS₂-Teilchen aufgetragen und anschließend in den beheizten Trockenkanal überführt. Die Geschwindigkeit und Kanaltemperatur richtet sich nach den jeweiligen Harzparametern die vom Anwender vorher festgelegt werden.

## Patentansprüche

1. Ausrüstung von mit Aminoplastharz imprägnierten Dekor- und/oder OverlayPapieren, die für die Beschichtung von Holzwerkstoffplatten eingesetzt werden und eine abriebfeste, easy clean und hydrophobe Oberfläche ausbilden, **dadurch gekennzeichnet, dass** nach der erfolgten Harzimprägnierung in einem zweiten Auftragsschritt die imprägnierten Papiere mit einer Sol-Gel Präparation, die gelöste Metallalkoxide sowie fullerenartige Nanostrukturen und Nanoröhren aus Metalldisulfiden der Metalle Molybdän und/oder Wolfram enthält, beschichtet und anschließend nach Trocknung und Endkondensation die Oberflächen in einer hydraulischen Heizpresse ausgeformt werden.

2. Ausrüstung der Aminoplastharzfilme nach Anspruch 1, **dadurch gekennzeichnet, dass** die Metallalkoxide bevorzugt aus den Metallen Aluminium, Titan, Silizium oder Zirkon bestehen.

3. Ausrüstung der Aminoplastharzfilme nach Anspruch 1, **dadurch gekennzeichnet, dass** der Sol-Gel Präparation mit den gelösten Metallalkoxiden zuzüglich zur Steigerung der Kratzfestigkeit geringe Mengen von nanoskaligen Metalloxiden (SiO₂, Al₂O₃, TiO₂, ZrO₂) zudispergiert wird.

4. Ausrüstung der Aminoplastharzfilme nach Anspruch 1 bis 3, **dadurch gekennzeichnet, dass** die fullerenartigen Wolframdisulfid- und/oder Molybdändisulfidpartikeln mit den kationischen Tensiden Cetyltrimethylammoniumbromid oder Pretoctol KLC50 dispergiert werden.

5. Ausrüstung der Aminoplastharzfilme nach Anspruch 1 bis 4, **dadurch gekennzeichnet, dass** die Sol-Präparation aus einem Ormosil der Formulierung 3-Glycidoxypropytrimethoxysilan besteht.

6. Ausrüstung der Aminoplastharzfilmen nach Anspruch 1 bis 4, **dadurch gekennzeichnet, dass** die Sol-Gel-Präparation aus einem Yoldas-Sol der Formulierung Al(OCH(CH₃)C₂H₅)₃ besteht.

## Claims

1. Finishing of aminoplast resin impregnated decorative and/or overlay papers which are used for coating composite wood panels and form an abrasion-resistant, easy clean and hydrophobic surface, **characterized in that** after resin impregnation, the impregnated papers are coated in a second application step with a sol-gel preparation comprising dissolved metal alkoxides and fullerene-like nanostructures and nanotubes made of metal disulfides of the metals molybdenum and/or tungsten and, after drying and final condensation, the surfaces are formed in a hydraulic heating press.

2. Finishing of aminoplast resin films according to claim 1, **characterized in that** the metal alkoxides are preferably of the metals aluminum, titanium, silicon or zirconium.

3. Finishing of aminoplast resin films according to claim 1, **characterized in that** the sol-gel preparation comprising the dissolved metal alkoxides is additionally dispersed with small quantities of nanoscale metal oxides (SiO₂, Al₂O₃, TiO₂, ZrO₂) in order to increase scratch resistance.

4. Finishing of aminoplast resin films according to claims 1 to 3, **characterized in that** the fullerene-like tungsten disulfide particles and/or molybdenum disulfide particles are dispersed with the cationic surfactants cetyltrimethylammonium bromide or Pretoctol KLC50.

5. Finishing of aminoplast resin films according to claims 1 to 4, **characterized in that** the sol preparation is an ormosil of formula 3-glycidoxypropytrimethoxysilane.

6. Finishing of aminoplast resin films according to claims 1 to 4, **characterized in that** the sol-gel preparation is a Yoldas sol of formula Al(OCH(CH₃)C₂H₅)₃.

## Revendications

1. Finissage de papiers décoratifs et/ou overlay imprégnés d'une résine aminoplaste, utilisés pour le revêtement de panneaux en matériaux à base de bois et réalisant une surface résistante à l'abrasion, facile à nettoyer et hydrophobe, **caractérisé en ce que**, après le parachèvement de l'imprégnation par la résine, on applique dans une deuxième étape d'application sur les papiers imprégnés une préparation sol-gel qui contient des alcoxydes métalliques dissous ainsi que des nanostructures de type fullerène et des nanotubes de disulfures métalliques des métaux molybdène et/ou tungstène, puis, après séchage et condensation finale, on forme les surfaces dans une presse hydraulique à plateaux chauffants.

2. Finissage des films de résine aminoplaste selon la revendication 1, **caractérisé en ce que** les alcoxydes métalliques sont de préférence constitués des métaux aluminium, titane, silicium ou zirconium.

3. Finissage des films de résine aminoplaste selon la revendication 1, **caractérisé en ce que**, en plus d'une augmentation de la résistance à la rayure, on ajoute par dispersion à la préparation sol-gel contenant les alcoxydes métalliques dissous de faibles quantités d'oxydes métalliques nanométriques (SiO₂, Al₂O₃, TiO₂, ZrO₂).

4. Finissage des films de résine aminoplaste selon les revendications 1 à 3, **caractérisé en ce que** les particules de disulfure de tungstène et/ou de disulfure de molybdène de type fullerène sont dispersées avec les tensioactifs cationiques bromure de cétyltriméthylammonium ou Pretoctol KLC50.

5. Finissage des films de résine aminoplaste selon les revendications 1 à 4, **caractérisé en ce que** la préparation de sol est constituée d'un Ormosil dont la formule est 3-glycidoxypropyltriméthoxysilane.

6. Finissage des films de résine aminoplaste selon les revendications 1 à 4, **caractérisé en ce que** la préparation sol-gel est constituée d'un sol Yoldas ayant la formule Al(OCH(CH₃)C₂H₅)₃.
